# EUROPÄISCHE PATENTSCHRIFT

(11) **EP 1 505 187 B1**
(45) Veröffentlichungstag und Bekanntmachung des Hinweises auf die Patenterteilung: **19.07.2006**
(21) Anmeldenummer: 03018108.5
(22) Anmeldetag: 08.08.2003
(51) Int. Cl.: D04H 3/14, D01F 8/06, D01F 8/10

(54) **Spinnvlies und Verfahren zur Herstellung eines Spinnvlieses**
Spunbonded nonwoven fabric and process for making the same
Etoffe non-tissée spunbond, ainsi que son procédé de fabrication

(43) Veröffentlichungstag der Anmeldung: 09.02.2005
(73) Patentinhaber: Reifenhäuser GmbH & Co. KG Maschinenfabrik, 53839 Troisdorf (DE)
(72) Erfinder: Sommer, Sebastian, 53844 Troisdorf (DE); Schomer, Udo, 56317 Urbach (DE); Willinger, Jörg, 53844 Troisdorf (DE); Block, Michael, 50679 Köln (DE)
(74) Vertreter: Rohmann, Michael

(56) Entgegenhaltungen:
- WO-A-00/66821
- WO-A-03/027374
- DE-A- 2 810 429
- US-A- 5 425 987
- US-A1- 2001 019 931

## Beschreibung

Die Erfindung betrifft ein Spinnvlies aus Endlosfasern, wobei die Endlosfasern Mehrkomponentenfilamente, insbesondere Bikomponentenfilamente sind. Fernerhin betrifft die Erfindung ein Verfahren zur Herstellung eines solchen Spinnvlieses. - Mit dem Begriff Endlosfasern und mit dem Begriff Filamente sind im Rahmen der Erfindung theoretisch unendlich lange Fäden gemeint, aus denen das Spinnvlies gebildet wird. Davon zu unterscheiden sind Stapelfasern, bei denen es sich um relativ kurze Fäden handelt, die jedenfalls im Durchschnitt viel kürzer sind als die vorgenannten Filamente. Die erfindungsgemäß eingesetzten Filamente bestehen insbesondere aus einem thermoplastischen Kunststoff bzw. aus thermoplastischen Kunststoffen.

Aus US 5 425 987 ist ein Spinnvlies aus Endlosfasern bekannt, wobei es sich bei diesen Endlosfasern um Mehrkomponentenfilamente handelt. Die Mehrkomponentenfilamente können eine Kern-Mantel-Struktur aufweisen, wobei die niedrig schmelzende Komponente den Mantel bilden kann. Mit den hier offenbarten Maßnahmen sollen Vliesstoffe mit verbessertem Abrasionswiderstand hergestellt werden. Nichtsdestoweniger lassen diese hergestellten Spinnvliese in Bezug auf manche mechanische Eigenschaften, insbesondere in Bezug auf die Zugfestigkeit und die Arbeitsaufnahme (Höchstzugkräftarbeit) zu wünschen übrig.

Spinnvliese aus Bikomponentenfilamenten sind aus WO 00/66821 A bekannt. Die Bikomponentenfilamente weisen eine Seite-an-Seite-Anordnung auf. Hier sollen Spinnvliese mit elastischen Eigenschaften hergestellt werden, die keine thermoplastischen Elastomere oder Gummikomponenten enthalten. - Eine ähnliche Offenbarung findet sich auch in WO 03/027374 A1 und auch die hier erhaltenen Spinnvliese lassen in Bezug auf ihre mechanischen Eigenschaften, insbesondere in Bezug auf die Zugfestigkeit Wünsche offen.

In DE-OS 28 10 429 wird ein selbst gebundenes Faservlies aus Multikomponentenfilamenten in Kem-Mantel-Anordnung beschrieben. Die Faservliese sollen ein Gewicht von mindestens 40 g/m² haben. Auch diese Faservliese genügen aber bezüglich ihrer mechanischen Eigenschaften nicht allen Anforderungen.

Aus der Praxis sind eine Vielzahl von ähnlichen Anlagen und Verfahren zur Herstellung von Spinnvliesen bekannt. Die bekannten Spinnvliese, die insbesondere aus Monofilamenten bestehen, lassen in Bezug auf ihre mechanischen Eigenschaften, insbesondere bezüglich der Zugfestigkeit und der Arbeitsaufnahme (Höchstzugkraftarbeit) zu wünschen übrig. Das gilt vor allem für Spinnvliese mit mittleren und schweren Flächengewichten ab etwa 30 bis 40 g/m². Aufgrund der begrenzten Wärmeleitfähigkeit der eingesetzten Kunststoffe ist es bei der thermischen Verfestigung dieser Spinnvliese mit höheren Flächengewichten schwierig einen ausreichenden Energieeintrag bis in die Mitte des Spinnvlieses zu bringen. Man versucht aber nichtsdestoweniger die Filamente der Spinnvliese bei einer thermischen Verfestigung in einem Kalander über die gesamte Dicke des Spinnvlieses möglichst in jedem Gravurpunkt zu verbinden. Dabei kann es aber zu einer Versprödung der Umgebung kommen, die ein vorzeitiges Versagen bei mechanischer Belastung des Vlieses zur Folge haben kann. - Bei niedrigen Flächengewichten wie beispielsweise 17 g/m² werden mit üblichen Rohstoffen, zum Beispiel mit Polypropylenfilamenten und Standard-Titern (1,8 - 2 denier) Längsfestigkeiten bis etwa 50 N/5cm erreicht. Die Messung der Längsfestigkeiten erfolgt hier nach ISO 9073 Teil 3. Das entspricht einer spezifischen Festigkeit von 2,94 N/5cm:g/m² bzw. N·m²/5cm·g. Bei ansteigendem Flächengewicht wird die spezifische Festigkeit jedoch geringer und fällt auf unter 2,5 und bei noch höherem Flächengewichten bis 2 ab. Durch den Einsatz feinerer Filamente können die Werte für die spezifische Festigkeit zwar etwas verbessert werden, jedoch kann bei höheren Flächengewichten eine 3 übersteigende spezifische Festigkeit nicht erreicht werden.

Demgegenüber liegt der Erfindung das technische Problem zugrunde, die Festigkeit bzw. Zugfestigkeit von Spinnvliesen mit höheren Flächengewichten ab 40 g/m² zu erhöhen. Fernerhin liegt der Erfindung das technische Problem zugrunde, ein Verfahren zur Herstellung eines solchen Spinnvlieses anzugeben.

Zur Lösung dieses technischen Problems lehrt die Erfindung ein Spinnvlies aus Endlosfasern, wobei die Endlosfasern Mehrkomponentenfilamente, insbesondere Bikomponentenfilamente mit zumindest einer niedrig schmelzenden Komponente an der Außenoberfläche sind,
wobei die Mehrkomponentenfilamente, insbesondere die Bikomponentenfilamente eine Kern-Mantel-Struktur aufweisen und wobei die niedrig schmelzende Komponente den Mantel bildet,
wobei es sich um ein thermisch in einem Kalander mit einer Prägefläche unter 22 % verfestigtes Spinnvlies handelt
und wobei das Spinnvlies ein Flächengewicht von über 50 g/m² aufweist.

Prägefläche des Kalanders meint die wirksame Fläche, die bei der thermischen Verfestigung die Verbindungspunkte im Spinnvlies bzw. zwischen den Filamenten herstellt. Es handelt es sich also um die Fläche, die unmittelbar auf die Filamente einwirkt. In der Regel wird die Prägefläche von Gravurpunkten der Gravurwalze des Kalanders gebildet. Es liegt im Rahmen der Erfindung, dass als Kalander ein Gravurwalzen-/Glattwalzenpaar eingesetzt wird. Es liegt im Rahmen der Erfindung, dass das Spinnvlies in einem Kalander mit einer Prägefläche von mindestens 10 %, vorzugsweise von mindestens 12 % thermisch verfestigt wird.

Im Rahmen der Erfindung werden zweckmäßigerweise Filamente mit Titern zwischen 1,8 - 2,5 denier eingesetzt. Es können aber auch feinere Filamente verwendet werden. Grundsätzlich liegt es deshalb im Rahmen der Erfindung Filamente mit Titern zwischen 0,8 bis 2,5 denier zu verwenden.

Die erfindungsgemäß eingesetzten Filamente bestehen erfindungsgemäß aus einer niedrig schmelzenden Komponente, die an der Außenoberfläche des Filamentes angeordnet ist und aus einer höher schmelzenden Komponente, die den Kern des Filamentes bildet. Die erfindungsgemäß verwendeten Mehrkomponentenfilamente, insbesondere Bikomponentenfilamente weisen eine Kern-Mantel-Struktur auf und dabei bildet die niedrig schmelzende Komponente den Mantel. Die zumindest eine höher schmelzende Komponente bildet dagegen den Kern des Filamentes. Es liegt im Rahmen der Erfindung, dass bei einem Filament mit Kern-Mantel-Struktur der Kern vollständig von dem Mantel aus der niedrig schmelzenden Komponente umgeben ist. Außerdem liegt es im Rahmen der Erfindung, dass sich sowohl der Kern als auch der Mantel über die gesamte Länge eines Filamentes erstreckt.

Nach sehr bevorzugter Ausführungsform der Erfindung weist die niedrig schmelzende Komponente einen Schmelzpunkt auf, der zumindest 5 °C, vorzugsweise zumindest 10 °C und sehr bevorzugt zumindest 15 °C niedriger liegt als der Schmelzpunkt der höher schmelzenden Komponente. Zweckmäßigerweise liegt der Schmelzpunkt der niedrig schmelzenden Komponente zumindest 20 °C niedriger als der Schmelzpunkt der höher schmelzenden Komponente. Vorzugsweise liegt der Schmelzpunkt der niedrig schmelzenden Komponente bei 120 °C und höher. Nach einer bevorzugten Ausführungsform der Erfindung ist die niedrig schmelzende Komponente ein Polyolefin oder eine Mischung aus Polyolefinen und ihren Copolymeren. Gemäß einer Ausführungsform der Erfindung handelt es sich bei der niedrig schmelzenden Komponente um Polyethylen und bei der höher schmelzenden Komponente um Polypropylen. Dabei bildet Polyethylen im Rahmen einer Kern-Mantel-Struktur also den Mantel und Polypropylen den Kern des Filamentes. Nach einer anderen Ausführungsform der Erfindung handelt es sich bei der niedrig schmelzenden Komponente um ein Polypropylen-Copolymerisat, dessen Erweichungspunkt bzw. Schmelzpunkt niedriger liegt als bei reinem Polypropylen. Bei dieser letztgenannten Ausführungsform besteht die höher schmelzende Komponente zweckmäßigerweise aus Polypropylen. Auch bei dieser Ausführungsform wird eine Kern-Mantel-Struktur verwirklicht, wobei das Polypropylen-Copolymerisat den Mantel und das Polypropylen den Kern des Filamentes bildet. Bei dem Polypropylen-Copolymerisat handelt es sich vorzugsweise um ein Polypropylen-Polyethylen-Copolymer. Dieses Copolymer kann heterophasisch sein. Es liegt aber auch im Rahmen der Erfindung nicht heterophasische Polypropylen-Polyethylen-Copolymere einzusetzen, die vorzugsweise Polyethylen-Anteile von 2 bis 6 Gew.-% enthalten. Nach einer Ausführungsform der Erfindung kann statt des Polypropylen-Copolymerisates auch ein Polypropylen-Terpolymerisat als niedrig schmelzende Komponente verwendet werden, wobei es sich bevorzugt um ein Polypropylen-Polyethylen-Polybutylen-Terpolymer handelt. Nach einer weiteren Ausführungsform der Erfindung kann als niedrig schmelzende Komponente Polyethylen oder Polypropylen eingesetzt werden und als höher schmelzende Komponente ein Polyester eingesetzt werden. Bei einer bevorzugten Kern-Mantel-Struktur bildet das Polyethylen bzw. Polypropylen den Mantel und der Polyester den Kern.

Es liegt im Rahmen der Erfindung, dass der Anteil der niedrig schmelzenden Komponente in den Filamenten 10 bis 40 Gew.-%, vorzugsweise 15 bis 35 Gew.-% beträgt. Dabei sind die Gew.-%-Angaben jeweils auf das gesamte Filament bezogen. Der Anteil der höher schmelzenden Komponente beträgt dementsprechend vorzugsweise 90 bis 60 Gew.-%, bevorzugt 85 bis 65 Gew.-%.

Zweckmäßigerweise handelt es sich bei dem erfindungsgemäßen Spinnvlies um ein thermisch in einem Kalander mit einer Prägefläche unter 20 % verfestigtes Spinnvlies. - Nach sehr bevorzugter Ausführungsform der Erfindung weist das Spinnvlies ein Flächengewicht von über 60g/m² auf.

Zur Lösung des technischen Problems lehrt die Erfindung fernerhin ein Verfahren zur Herstellung eines Spinnvlieses,
wobei eine Vliesbahn aus als Mehrkomponentenfilamente, insbesondere als Bikomponentenfilamente ausgebildeten Endlosfasern gebildet wird, welche Endlosfasern eine niedrig schmelzende Komponente an ihrer Außenoberfläche aufweisen,
wobei die Mehrkomponentenfilamente, insbesondere die Bikomponentenfilamente eine Kern-Mantel-Struktur aufweisen und wobei die niedrig schmelzende Komponente den Mantel bildet,
wobei die Vliesbahn thermisch in einem Kalander mit einer Prägefläche unter 22 % verfestigt wird
und wobei ein Spinnvlies mit einem Flächengewicht von über 50 g/m² erzeugt wird.

Mit Hilfe des Kalanders werden Verbindungspunkte zwischen den Filamenten erzeugt. Verbindungspunkte meint im Rahmen der Erfindung die Bereiche der Filamente, die aufgrund der Einwirkung des Kalanders erweicht werden und an denen Verbindungsstellen mit benachbarten Filamenten gebildet werden. Bei einer Ausführungsform der Erfindung werden an den Verbindungspunkten lediglich die Außenbereiche eines Filamentes in Bezug auf den Querschnitt des Filaments erweicht und ein Kembereich wird nicht erweicht bzw. bleibt erweichungsfrei. Diese Möglichkeit bietet sich insbesondere wenn die Schmelzpunktdifferenz bezüglich der niedrig schmelzenden und der höher schmelzenden Komponente relativ hoch ist, also beispielsweise bei einem Polyolefin als niedrig schmelzende Komponente und bei einem Polyester als höher schmelzende Komponente. Nach einer Ausführungsform der Erfindung wird dabei lediglich die Außenoberfläche bzw. der Mantel aus der niedrig schmelzenden Komponente zumindest zum Teil erweicht bzw. aufgeschmolzen und bleibt der Kern aus der höher schmelzenden Komponente völlig erweichungsfrei. Es liegt auch im Rahmen der Erfindung, dass die Außenoberfläche bzw. der Mantel aus der niedrig schmelzenden Komponente erweicht bzw. aufgeschmolzen wird und dass lediglich Oberflächenbereiche des Kerns erweicht bzw. aufgeschmolzen werden und der Kern ansonsten im Wesentlichen erweichungsfrei bleibt. Eine sehr bevorzugte Ausführungsform der Erfindung ist dadurch gekennzeichnet, dass die thermische Verfestigung mit der Maßgabe durchgeführt wird, dass die höher schmelzende Komponente im Bereich der Verbindungspunkte bzw. an den Verbindungspunkten vollständig oder aber im Wesentlichen erweichungsfrei bleibt. Im Wesentlichen erweichungsfrei meint dabei vorzugsweise, dass in Bezug auf den Querschnitt des Filaments an dem Verbindungspunkt 75 bis 90 Gew.-% der höher schmelzenden Komponente erweichungsfrei bleiben.

Der Erfindung liegt die Erkenntnis zugrunde, dass aufgrund der erfindungsgemäßen Ausgestaltung des Spinnvlieses bzw. der Filamente des Spinnvlieses bei der thermischen Verfestigung der Energieeintrag, in die Mitte des Vlieses ausreicht, um die Filamente über das niedrig schmelzende Außenmaterial zu verbinden. Andererseits findet eine nachteilhafte Wärmebeeinträchtigung der übrigen Filamentbereiche nicht statt. Das führt dazu, dass das erfindungsgemäße Spinnvlies sich durch eine überraschend hohe Festigkeit bzw. Zugfestigkeit auszeichnet. Es können Spinnvliese mit hohen Flächengewichten von über 50g/m² und insbesondere über 60g/m² hergestellt werden, die eine solche überraschend hohe Festigkeit bzw. Zugfestigkeit aufweisen. Es werden spezifische Längsfestigkeiten höher als 3 bei diesen hohen Flächengewichten erreicht.

Nachfolgend wird die Erfindung anhand von Ausführungsbeispielen näher erläutert:

### Ausführungsbeispiel 1:

Es wurde ein Spinnvlies aus Bikomponentenfilamenten hergestellt, wobei die Filamente einen Standard-Titer (1,8 bis 2 denier) aufwiesen. Die Bikomponentenfilamente hatten eine Kern-Mantel-Struktur, und zwar einen Kern aus Polypropylen und einen Mantel aus einem Polypropylen-Colpolymerisat, dessen Schmelzpunkt gegenüber dem Polypropylen im Kern herabgesetzt war. Bei dem Polypropylen-Copolymerisat handelt es sich um ein heterophasisches Polypropylen-Polyethylen-Copolymer. Der Anteil der Kernkomponente betrug 80 Gew.-% und der Anteil der Mantelkomponente 20 Gew.-%. Das hergestellte Spinnvlies hatte ein Flächengewicht von 60 g/m². Die thermische Verfestigung wurde erfindungsgemäß mit einem Prägekalander durchgeführt. Es wurde eine Längsfestigkeit von 220 N/5cm erzielt und eine spezifische Längsfestigkeit von 3,6.

### Ausführungsbeispiel 2:

Es wurde ein Spinnvlies aus Bikomponentenfilamenten mit Standard-Titer hergestellt. Die Bikomponentenfilamente wiesen eine Kern-Mantel-Struktur auf. Die Kernkomponente war Polypropylen und die Mantelkomponente war Polyethylen. Der Anteil der Kernkomponente betrug 70 Gew.-% und der Anteil der Mantelkomponente betrug 30 Gew.-%. Das Spinnvlies hatte ein Flächengewicht von 55 g/m². Auch dieses Spinnvlies wurde erfindungsgemäß mit einem Kalander thermisch verfestigt. Es wurde eine Längsfestigkeit von 220 N/5cm erreicht und eine spezifische Längsfestigkeit von 4.

### Ausführungsbeispiel 3:

Auch bei diesem Ausführungsbeispiel wurde ein Feinfaservlies aus Bikomponentenfilamenten mit einem Titer von 1,1 denier hergestellt, die eine Kern-Mantel-Struktur aufwiesen. Der Kern bestand aus Polypropylen und der Mantel aus Polyethylen. Der Anteil der Kernkomponente betrug 70 Gew.-% und der Anteil der Mantelkomponente 30 Gew.-%. Das Feinfaservlies hatte ein Flächengewicht von 55g/m². Nach der erfindungsgemäßen thermischen Verfestigung mit einem Kalander wurde eine Längsfestigkeit von 280 N/5cm festgestellt und eine spezifische Längsfestigkeit von 5,1.

Die einzige Fig. zeigt einen Querschnitt durch ein erfindungsgemäß eingesetztes Bikomponentenfilament mit Kern-Mantel-Struktur. Der Mantel 1, der den Kern vorzugsweise und im Ausführungsbeispiel vollständig umgibt besteht beispielsweise aus Polyethylen oder aus Polypropylen-Copolymerisat. Der von dem Mantel 1 vollständig umgebene Kern 2 mag im Ausführungsbeispiel aus Polypropylen bestehen. Nach einer anderen Ausführungsform kann dieser Kern 2 aber auch aus einem Polyester oder aus einem anderen Kunststoff mit einer gegenüber der Mantelkomponente höheren Erweichungstemperatur bestehen.

## Patentansprüche

1. Spinnvlies aus Endlosfasern, wobei die Endlosfasern Mehrkomponentenfilamente, insbesondere Bikomponentenfilamente mit einer niedrig schmelzenden Komponente an der Außenoberfläche sind,
wobei die Mehrkomponentenfilamente, insbesondere die Bikomponentenfilamente eine Kern-Mantel-Struktur aufweisen und wobei die niedrig schmelzende Komponente den Mantel bildet,
wobei es sich um ein thermisch in einem Kalander mit einer Prägefläche unter 22 % verfestigtes Spinnvlies handelt und
wobei das Spinnvlies ein Flächengewicht von über 50 g/m² aufweist.

2. Spinnvlies nach Anspruch 1, wobei die niedrig schmelzende Komponente einen Schmelzpunkt aufweist, der zumindest 5 °C niedriger liegt als der Schmelzpunkt der höher schmelzenden Komponente.

3. Spinnvlies nach einem der Ansprüche 1 oder 2, wobei die niedrig schmelzende Komponente ein Polyolefin ist.

4. Spinnvlies nach einem der Ansprüche 1 bis 3, wobei der Anteil der niedrig schmelzenden Komponente in den Filamenten 10 bis 40 Gew.-%, vorzugsweise 15 bis 35 Gew.-% beträgt.

5. Spinnvlies nach einem der Ansprüche 1 bis 4, wobei es sich um ein thermisch in einem Kalander mit einer Prägefläche unter 20 % verfestigtes Spinnvlies handelt.

6. Spinnvlies nach einem der Ansprüche 1 bis 5, wobei das Spinnvlies ein Flächengewicht von über 60 g/m² aufweist.

7. Verfahren zur Herstellung eines Spinnvlieses nach einem der Ansprüche 1 bis 6,
wobei eine Vliesbahn aus als Mehrkomponentenfilamente, insbesondere als Bikomponentenfilamente ausgebildeten Endlosfasern gebildet wird, welche Endlosfasern eine niedrig schmelzende Komponente an ihrer Außenoberfläche aufweisen,
wobei die Mehrkomponentenfilamente, insbesondere die Bikomponentenfilamente eine Kern-Mantel-Struktur aufweisen und wobei die niedrig schmelzende Komponente den Mantel bildet,
wobei die Vliesbahn thermisch in einem Kalander mit einer Prägefläche unter 22 % verfestigt wird und
wobei ein Spinnvlies mit einem Flächengewicht von über 50 g/m² erzeugt wird.

## Claims

1. Spunbonded nonwoven fabric composed of continuous fibres, wherein the continuous fibres are multicomponent filaments, in particular bicomponent filaments, having a low-melting component on the outer surface,
wherein the multicomponent filaments, in particular the bicomponent filaments, have a core/sheath structure and wherein the low-melting component forms the sheath,
wherein it is a spunbonded nonwoven fabric which has been thermally consolidated in a calender with an embossing surface of less than 22%, and
wherein the nonwoven fabric has a basis weight of more than 50 g/m².

2. Spunbonded nonwoven fabric according to Claim 1, wherein the low-melting component has a melting point which is at least 5°C lower than the melting point of the higher-melting component.

3. Spunbonded nonwoven fabric according to either of Claims 1 and 2, wherein the low-melting component is a polyolefin.

4. Spunbonded nonwoven fabric according to any of Claims 1 to 3, wherein the proportion of the low-melting component in the filaments is 10 to 40% by weight, preferably 15 to 35% by weight.

5. Spunbonded nonwoven fabric according to any of Claims 1 to 4, wherein it is a spunbonded nonwoven fabric which has been thermally consolidated in a calender with an embossing surface of less than 20%.

6. Spunbonded nonwoven fabric according to any of Claims 1 to 5, wherein the spunbonded nonwoven fabric has a basis weight of more than 60 g/m².

7. Process for producing a spunbonded nonwoven fabric according to any of Claims 1 to 6,
wherein a nonwoven fabric web is formed from continuous fibres designed as multicomponent filaments, in particular as bicomponent filaments, which continuous fibres have a low-melting component on their outer surface,
wherein the multicomponent filaments, in particular the bicomponent filaments, have a core/sheath structure and wherein the low-melting component forms the sheath,
wherein the nonwoven fabric web is thermally consolidated in a calender with an embossing surface of less than 22%, and
wherein a nonwoven fabric having a basis weight of more than 50 g/m² is produced.

## Revendications

1. Filé-lié constitué de fibres sans fin, les fibres sans fin étant des filaments à plusieurs constituants, en particulier des filaments biconstituants avec un constituant à bas point de fusion sur la surface extérieure,
dans lequel les filaments à plusieurs constituants, en particulier les filaments biconstituants, présentent une structure coeur - peau, le constituant à bas point de fusion formant la peau,
le filé-lié étant un filé-lié consolidé thermiquement dans une calandre, avec une surface d'empreinte inférieure à 22%, et
le filé-lié présentant un poids par unité de surface de plus de 50 g/m².

2. Filé-lié suivant la revendication 1, le constituant à bas point de fusion présentant un point de fusion plus bas d'au moins 5°C que le point de fusion des constituants à plus haut point de fusion.

3. Filé-lié suivant l'une des revendications 1 et 2, le constituant à bas point de fusion étant une polyoléfine.

4. Filé-lié suivant l'une des revendications 1 à 3, le pourcentage des constituants à bas point de fusion dans les filaments étant de 10 à 40% en poids, de préférence de 15 à 35% en poids.

5. Filé-lié suivant l'une des revendications 1 à 4, ce dernier étant un filé-lié consolidé thermiquement dans une calandre avec une surface d'empreinte inférieure à 20%.

6. Filé-lié suivant l'une des revendications 1 à 5, le filé-lié présentant un poids par unité de surface de plus de 60 g/m².

7. Procédé de fabrication d'un filé-lié suivant l'une des revendications 1 à 6,
une nappe de filé-lié étant formée à partir de fibres sans fin réalisées sous forme de filaments à plusieurs constituants, en particulier sous forme de filaments biconstituants, lesquelles fibres sans fin présentent un constituant à bas point de fusion sur leur surface extérieure,
les filaments à plusieurs constituants, en particulier les filaments biconstituants, présentant une structure coeur - peau et le constituant à bas point de fusion formant la peau,
la nappe de filé-lié étant consolidée thermiquement dans une calandre, avec une surface d'empreinte inférieure à 22% et
une nappe de filé-lié d'un poids par unité de surface de plus de 50 g/m² étant produite.
